# EUROPÄISCHE PATENTSCHRIFT

(11) **EP 2 253 398 B1**
(45) Veröffentlichungstag und Bekanntmachung des Hinweises auf die Patenterteilung: **23.12.2015**
(21) Anmeldenummer: 09450242.4
(22) Anmeldetag: 28.12.2009
(51) Int. Cl.: B22F 9/08, C22C 33/02, C22C 38/00, C22C 38/02, C22C 38/04, C22C 38/22, C22C 38/24, C22C 38/26, C22C 38/28

(54) **Verschleißbeständiger Werkstoff**
Wear-resistant material
Matière première résistant à l'usure

(30) Priorität: 14.01.2009 AT 522009
(43) Veröffentlichungstag der Anmeldung: 24.11.2010
(62) Teilanmeldung aus: 11004405.4
(73) Patentinhaber: BÖHLER Edelstahl GmbH & Co KG, 8605 Kapfenberg (AT)
(72) Erfinder: Theisen, Werner, 45527 Hattingen (DE); Huth, Stephan, 44803 Bochum (DE); Schweiger, Herbert, 8661 Wartberg (AT); Perko, Jochen, 8691 Kapellen (AT)
(74) Vertreter: Wildhack, Andreas

(56) Entgegenhaltungen:
- EP-A1- 0 593 408
- EP-A1- 1 721 999
- DE-A1-102005 020 081
- W. THEISEN: "Verschleissbeständige Fe-Basislegierungen mit Niobkarbid" MATT-WISS. U. WERKSTOFFTECH, Bd. 35, Nr. 6, 1. Juni 2004 (2004-06-01), Seiten 377-384, XP002601377 Weinheim

## Beschreibung

Die Erfindung bezieht sich *auf ein Verfahren zur Herstellung und auf* einen verschleißbeständigen Werkstoff, enthaltend Kohlenstoff (C), Stickstoff (N), Sauerstoff (O), Niob und/oder Tantal (Nb/Ta) sowie metallische Elemente und Verunreinigungen als Rest mit einem Gefüge, bestehend aus einer Metallmatrix und in diese eingelagert Hartphasen.

Gemäß dem technischen Ansatz bestehen verschleißresistente, metallische Werkstoffe aus einer zähfesten oder zähharten Matrix und in dieser verteilt Hartphasen, welche zumeist als interstitielle Verbindungen ausgeformt sind.

Eine verschleißmindernde Wirkung von Hartphaseneinlagerungen ist allgemein bekannt, wobei ein höherer Hartphasenanteil in der Matrix einen abrasiven Abtrag von der Werkstückoberfläche höchstmöglich vermindert, wenn die Stützkraft für die Hartstoffpartikel und die Matrixhärte hoch sind.

Nach dem Stand der Technik bestehen verschleißresistente Eisenbasiswerkstoffe, z.B. Kaltarbeitsstähle, aus einer harten, vorzugsweise thermisch vergüteten Metallmatrix mit in dieser verteilten, aus der Restschmelze der Legierung bei der Erstarrung ausgeschiedenen, Karbiden.

Eine Karbidbildung bei einer ledeburitischen Erstarrung einer legierten Schmelze in einem Gussblock kann auch aufgrund einer niedrigen Erstarrungsgeschwindigkeit im Zentrum desselben und durch Seigerung zu groben Hartphasen mit inhomogener Um eine höhere Konzentration von Hartphasen im Werkstoff, insbesondere bei gleichmäßiger Verteilung in diesem, zu erreichen, ist es bekannt, z.B. aus EP 1721 999 A1 pulvermetallurgische Herstellverfahren anzuwenden. Im Wesentlichen wird bei diesen PM-Verfahren eine legierte, flüssige Schmelze nach einem Ausfließen aus einer Düse durch Hochdruck-Gasstrahlen in kleine Tröpfchen zerteilt, welche naturgemäß mit hoher Geschwindigkeit abkühlen und dadurch feine Hartphasenpartikel bei der Erstarrung ausscheiden. Durch ein heißisostatisches Pressen (HIP) oder mittels Verformung des Pulvers in einem Behältnis erfolgt eine Herstellung eines weitgehend dichten Werkstoffes mit hohem Anteil an gleichmäßig verteilten Hartphasen mit geringer Korngröße.

Eine Steigerung der Verschleißresistenz mittels Erhöhung des Volumenanteils von Hartphasen in der Matrix eines Werkstoffes und in der Folge einer Erhöhung der Konzentration der die Hartphasen bildenden Elemente hat jedoch verfahrenstechnische und reaktionskinetische Grenzen. Primäre Ausscheidungen im Flüssigmetall können während des Verdüsungsablaufes zu einer Verringerung der Ausströmung derselben aus der Düse oder zu einem totalen Zuwachsen der Durchtrittsöffnung führen und derart die Herstellbarkeit nachteilig beeinflussen. Größere Legierungsüberhitzungen im Vorratsgefäß einer Anlage zur Metallpulverherstellung können auch metallurgische und/oder reaktionskinetische Nachteile haben.

Aufgrund des Bedarfs an höchst verschleißresistenten Werkstoffen, welche gegebenenfalls eine überlegene Korrosionsbeständigkeit aufweisen sollen, wurden vielfach Legierungen vorgeschlagen, welche einen hohen Gehalt an Karbidbildnern, insbesondere Monokarbidbildnern, mit entsprechendem Kohlenstoffgehalt und einer Chromkonzentration in der Matrix von über 12.0 Gew.-% haben.

In der DE 42 02 339 B4 wird beispielsweise ein korrosionsbeständiger, hochverschleißfester, härtbarer Stahl mit Niobgehalten von 5.0 bis 8.0 Gew.-% Nb vorgeschlagen, welcher ohne Anwendung eines pulvermetallurgischen Verfahrens herstellbar ist.

Um auch bei langsamer Abkühlung eines Bauteiles eine verschleißfeste Matrix mit harter, martensitischer Struktur und einem hohen Karbidanteil zu erreichen, ist gemäß DE 10 2005 020 081 A1 ein hoher Gehalt der Elemente Chrom, Molybdän, Vanadin, und vor allem auch Nickel vorgesehen, weil diese Elemente im ZTU-Schaubild die Perlitnase nach rechts verschieben.

*Einen korrosions-und verschleißbeständigen Werkzeugstahl offenbart die* EP 1721999*, wobei zur Bildung eines hohen Hartphasenanteiles Gehalte von 6.0 bis 11.0 vol.-% Vanadin in der Legierung vorgesehen sind. Dabei wird eine Neigung zur Ausbildung von Ferrit im Gefüge durch Kobaltkonzentrationen von 1.5 bis 5.0 Gew.-*% *überwunden.*

Legierungen, bei welchen kein teures Chrom durch Karbidbildung verloren gehen soll, offenbart die DE 42 31 695 A1 und schlägt vor, einen PM-Werkzeugstahl mit 1 bis 3.5 Gew.-% Stickstoff zu legieren.

Stickstoff zur Hartphasenbildung wird als vorteilhafte Maßnahme für die Herstellung von verschleißbeständigen Werkstoffen in der WO 2007/024 192 A1 vorgeschlagen.

Ausgehend vom technischen Bedarf und dem technologischen Stand der Technik setzt sich die Erfindung zum Ziel, *ein Verfahren zur Schaffung eines Werkstoffes* anzugeben, welcher einen hohen Widerstand gegen Abtrag bei Abrasionsbeanspruchung aufweist. Mit Vorteil soll dieser Werkstoff in einer Legierungsvariante auch gegen chemische Korrosion beständig zusammengesetzt sein.

Das Ziel der eingangs genannten Erfindung wird im Wesentlichen durch *ein Verfahren zur Herstellung eines verschleißbeständigen Werkstoffes erreicht, wobei in einem ersten Schritt eine metallische, flüssige Legierung enthaltend NioblTantal (NbTa) mit einer Konzentration von 3.0 bis 18.0* Gew.-%, *sowie einem Gehalt an Kohlenstoff und*/*oder Stickstoff, bei welcher keine Primärausscheidungen an Karbiden und*/*oder Nitriden oberhalb der Verdüsungstemperatur oder Liquidustemperatur gebildet werden, zu Pulvermaterial verdüst wird, wonach das Pulver einem Verfahren zur Erhöhung des Kohlenstoffgehaltes und*/*oder des Stickstoffgehaltes und*/*oder des Sauerstoffgehaltes unterworfen und im Folgenden einem Heißkompaktieren, insbesondere einem heißisostatischen Pressen unterworfen wird, oder wobei der Pressling bzw. HIP-Körper einer Warmverformung oder einer Wärmebehandlung unterworfen wird. Verfahrenstechnisch wird zur Herstellung von verschleißfesten Werkstoffen das Pulver mit elementarem Kohlenstoff gemischt und*/*oder in einer Kohlenstoff und Stickstoff abgebenden Atmosphäre gegebenenfalls bei erhöhter Temperatur behandelt und nachfolgend kompaktiert.*

Die Vorteile des erfindungsgemäßen *Verfahrens zur Herstellung von* verschleißfesten Werkstoffen bestehen im Wesentlichen darin, dass infolge der Niob/Tantal-Konzentration von 3.0 bis 18.0 Gew.-% und *der Steigerung* des Kohlenstoffgehaltes *auf* 0.3 bis 3.0 Gew.-% sowie des Stickstoffgehaltes *auf* 0.05 bis 4.0 Gew.-% hochharte Niob und/oder Tantal-Monokarbide, Mononitride oder Monokarbonitride in homogener Verteilung mit geringem Durchmesser *erreicht werden* und derart ein hoher Abrasionswiderstand erreicht wird.

Durch geringere Anteile an Kohlenstoff als 0.3 Gew.-% und Stickstoff als 0.05 Gew.-% kann das Bildungspotential von Verbindungen mit Gehalten von 3.0 bis 18.0 Gew.-% Nb/Ta nicht ausreichend ausgenützt werden, hingegen wirken höhere Gehalte als 3.0 bis 4.0 Gew.-% an Kohlenstoff und Stickstoff gefügeverschlechternd.

Der Sauerstoffgehalt von 0.002 bis 0.25 im Werkstoff wirkt einerseits als Bildungskeim für die Hartphase im Hinblick auf Hartstoffteilchen mit bestimmter, geringer Größe in homogener Verteilung in der Matrix und andererseits als eigener Hartstoffbildner.

Höhere Sauerstoffgehalte als 0.25 Gew.-% verspröden die Hartphasen, wohingegen geringere Gehalte als 0.002 Gew.-% keine ausgeprägte Keimwirkung haben.

Es ist erfindungsgemäß wichtig, dass die Hartstoffteilchen einen Durchmesser von höchstens 50 µm aufweisen, weil bei größeren Phasen die Gefahr des Ausbrechens derselben aus der Matrix sprunghaft erhöht ist. Geringere Durchmesser als 0.2 µm der Hartphasen erbringen nur eine geringe, abrasionsvermindernde Wirkung.

Wenn, wie gemäß der Erfindung, die Matrix der verschleißbeständigen Legierung eine martensitische Gefügestruktur aufweist, so hat der Werkstoff selbst eine erhöhte abrasionsmindernde Härte, wobei höchstmöglich eine Gefahr des Ausbrechens von Hartphasen aus dem Gefüge bei Verschleißbeanspruchung minimiert ist.

*Erfindungsgemäß* hat sich für einen Werkstoff mit hohem Widerstand gegen Abtrag bei Abrasionsbeanspruchung und mit hoher Korrosionsbeständigkeit eine Zusammensetzung *ergeben*, *enthaltend in Gew*.-%

| | |
|---|---|
| Kohlenstoff (C) | 0.5 bis 2.5 |
| Stickstoff (N) | 0.15 bis 0.6 |
| Silicium (Si) | 0.2 bis 1.5 |
| Mangan (Mn) | 0.3 bis 2.0 |
| Chrom (Cr) | 10.0 bis 20.0 |
| Niob/Tantal (Nb/Ta) | 3.0 bis 15.0 |
| Molybdän (Mo) | 0.5 bis 3.0 |
| Vanadium (V) | 0.1 bis 1.0 |
| Titan (Ti) | 0.001 bis 1.0 |
| Eisen (Fe) | Rest |

und herstellungsbedingte Verunreinigungen,
*mit einem Gefüge bestehend aus einer Metallmatrix und in diese eingelagert Hartphasen, mit der Maßgabe, dass die Hartphasen als Karbide und*/*oder Nitride und*/*oder Karbonitride und*/*oder Oxikarbonitrife gebildet sind und einen Durchmesser von höchstens 50 µm und mindestens 0.2 µm aufweisen,* mit der Maßgabe, dass der Zusammenhang von Kohlenstoffgehalt und *der* Konzentration von Niob/Tantal sowie Vanadin und Titan einen Wert, gebildet aus $% C = 0.3 + \frac{% Nb + 2 \times \left(%V+%Ti\right)}{U}$
erfüllt, und die Zahl U größer als 6, jedoch kleiner als 10 ist.

Die Konzentrationen der Legierungsmetalle sind in diesem Werkstoff bezüglich der Kohlenstoffaktivität und der Karbidbildungskinetik der jeweiligen Elemente aufeinander abgestimmt, wobei die Gehalte der Monokarbidbildner maßgebend für die vorgesehene Kohlenstoffkonzentration sind. Stickstoff ist mit einem Gehalt von 0.6 Gew.-% nach obenhin begrenzt, weil im gegebenen Fall die Hartphasen hauptsächlich als Karbide ausgebildet sein sollen. Unter 0.15 Gew.-% Stickstoff ist die Verfestigungswirkung der Matrix zu gering, sodass die Gehaltsgrenzen in Gew.-% 0.15 bis 0.6 Stickstoff sind.

Silicium wirkt als Desoxidationsmetall und beeinflusst die Gefügeumwandlung der Legierung bei der Wärmebehandlung. Ein Mindestgehalt von 0.2 Gew.-% Si ist im Hinblick auf eine wirksame Oxidbildung wichtig, wo hingegen höhere Gehalte als 1.5 Gew.-% die Zähigkeit nachteilig beeinflussen.

Ein Mangangehalt von 0.3 Gew.-% und mehr ist für eine Abbindung von Schwefel im Metall vorgesehen, wobei über 2.0 Gew.-% Mn eine nachteilig wirkende Austenitstabilität fördert.

Chrom und Molybdän begründen eine Korrosionsbeständigkeit der Legierung bei Mindestkonzentrationen von 10.0 und 0.5 Gew.-%, können jedoch auch als Karbidbildner wirksam sein. Höhere Gehalte als 20.0 Gew.-% Cr und 3.0 Gew.-% Mo führen in nachteiliger Weise bei einer Wärmebehandlung zu einer Stabilisierung von Ferrit.

Vanadin und Titan sollen Gehalte von jeweils 1.0 Gew.-% nicht übersteigen, weil Karbide dieser Elemente im hohen Maße Cr lösen bzw. in das Kristallgitter einbauen, wodurch im Randbereich der Matrix eine Verarmung an Cr entstehen kann.

Durch diese örtliche Chromverarmung erfolgt eine Störung der Ausbildung einer stabilen Passivschicht an der Oberfläche, wodurch die Korrosionsbeständigkeit der Legierung verschlechtert ist. In Gew.-% 0.1 Vanadin und 0.001 Titan wirken für eine Bildung von Monokarbidkeimen günstig.

Die Elemente Niob und Tantal sind Elemente, die in der Legierung ab einem Gehalt von 3.0 Gew.-% harte, die Verschleißfestigkeit des Werkstoffes fördernde Monokarbide ausformen. Dabei ist es wichtig, dass diese Elemente Nb/Ta nur eine geringe Neigung zeigen, weitere Elemente, insbesondere Chrom, bei der Karbid- oder Karbonitridbildung in das Kristallgitter einzubauen, sodass im Umfeld dieser Hartphasen keine Verarmung der Matrix an Legierungskomponenten, insbesondere an Chrom und Molybdän, und somit kein nachteiliger Einfluss auf die Korrosionsbeständigkeit des Werkstoffes entsteht.

Gemäß einer Ausgestaltung der Erfindung werden *bei einem nach dem vorgenannten Verfahren hergestellten Werkstoff* ein geringer Verschleiß und eine hohe Korrosionsbeständigkeit des Werkstoffes erreicht, *welcher Werkstoff in Gew.-% enhält*

| | |
|---|---|
| Kohlenstoff (C) mehr als | 0.3 bis 1.0 |
| Stickstoff (N) | 1.0 bis 4.0 |
| Silicium (Si) | 0.2 bis 1.5 |
| Mangan (Mn) | 0.3 bis 1.5 |
| Chrom (Cr) | 10.0 bis 20.0 |
| Niob/Tantal (Nb/Ta) | 3.0 bis 15.0 |
| Molybdän (Mo) | 0.5 bis 3.0 |
| Vanadin (V) | 0.1 bis 1.0 |
| Titan (Ti) | 0.001 bis 1.0 |
| Eisen (Fe) | Rest |

und herstellungsbedingte Verunreinigungen,
*mit einem Gefüge bestehend aus einer Metallmatrix und in diese eingelagert Hartphasen, mit der Maßgabe, dass die Hartphasen als Karbide und*/*oder Nitride und*/*oder Karbonitride und*/*oder Oxikarbonitride gebildet sind und einen Durchmesser von höchstens 50 µm und mindestens 0.2 µm aufweisen,* mit der Maßgabe, dass der Zusammenhang von Stickstoffgehalt und *der* Konzentration von Niob sowie Vanadin einen Wert, gebildet aus $% N = 0.3 + \frac{% Nb + 2 \times \left(%V+%Ti\right)}{U ⁢ 1}$
erfüllt ist, und die Zahl U1 größer als 4 und kleiner als 8 ist.

Der hohe Stickstoffgehalt von 1.0 bis 4.0 Gew.-% bei Kohlenstoffkonzentrationen von 0.3 bis 1.0 Gew.-% führt zu im Wesentlichen aus Nitriden gebildeten Hartphasen, wobei die durch Chrom und Molybdän bewirkte Passivschichtbildung und die Korrosionsbeständigkeit gefördert werden.

Unter Berücksichtigung des Chromgehaltes im Hinblick auf eine Korrosionsbeständigkeit und bei Ausrichtung des Verschleißwiderstandes auf im Wesentlichen Karbide kann gemäß einer weiteren Ausgestaltung der Erfindung ein Werkstoff, *hergestellt nach einem vorgenannten Verfahren,* günstig und wirtschaftlich bereitstellbar sein, der in Gew.-%

| | |
|---|---|
| Kohlenstoff (C) | 0.5 bis 3.0 |
| Stickstoff (N) | 0.15 bis 0.6 |
| Silicium (Si) | 0.2 bis 1.5 |
| Mangan (Mn) | 0.3 bis 2.0 |
| Chrom (Cr) | 10.0 bis 20.0 |
| Niob/Tantal (Nb/Ta) | 3.0 bis 15.0 |
| Molybdän (Mo) | 0.5 bis 3.0 |
| Vanadin (V) | 0.1 bis 1.0 |
| Titan (Ti) | 0.001 bis 1.0 |
| Eisen (Fe) | Rest |

mit herstellungsbedingten Verunreinigungen, *mit einem Gefüge, bestehend aus einer Metallmatrix und in diese eingelagert Hartphasen, mit der Maßgabe beinhaltet, dass die Hartphasen als Karbide und*/*oder Nitride und*/*oder Karbonitride und*/*oder Oxikarbonitride gebildet sind und einen Durchmesser von höchstens 50 µm und mindestens 0.2 µm aufweisen,* mit der Maßgabe beinhaltet, dass der Zusammenhang von Kohlenstoffgehalt und die jeweilige Konzentration von Niob, Vanadin, Titan und Chrom einen Wert, gebildet aus $% C = 0.3 + \frac{% Nb + 2 \times \left(%V+%Ti\right)}{U ⁢ 2} + \frac{Cr}{U ⁢ 3}$
erfüllt, und die Zahl U2 größer als 6 und kleiner als 10
und die Zahl U3 größer als 9 und kleiner als 17 sind.

Werden von einem erfindungsgemäßen Werkstoff neben hoher Verschleißfestigkeit auch eine hohe Warmhärte und dergleichen Zähigkeit gefordert, wie dies für spanabhebende Werkzeuge von besonderer, größter Bedeutung ist, so kann die Legierung bei abgesenkten Chromgehalten folgende Zusammensetzung und Relationen der Elemente in Gew-% aufweisen

| | |
|---|---|
| Kohlenstoff (C) | 1.0 bis 3.5 |
| Stickstoff (N) | 0.05 bis 0.4 |
| Silicium (Si) | 0.2 bis 1.5 |
| Mangan (Mn) | 0.3 bis 1.0 |
| Chrom (Cr) | 2.5 bis 6.0 |
| Niob/Tantal (Nb/Ta) | 3.0 bis 18.0 |
| Molybdän (Mo) | 2.0 bis 10.0 |
| Wolfram (W) | 0.1 bis 12.0 |
| Vanadin (V) | 0.1 bis 3.0 |
| Cobalt (Co) | 0.1 bis 12.0 |
| Eisen (Fe) | Rest |

mit herstellungsbedingten Verunreinigungen, *mit einem Gefüge, bestehend aus einer Metallmatrix und in diese eingelagert Hartphasen, mit der Maßgabe, dass die Hartphasen als Karbide und*/*oder Nitride und*/*oder Karbonitride und*/*oder Oxkarbonitride gebildet sind und einen Durchmesser von höchstens 50 µm und mindestens 0.2 µm aufweisen,* mit der Maßgabe, dass der Zusammenhang von Kohlenstoffgehalt *und der* Konzentration von Niob/Tantal sowie Vanadin und Titan einen Wert, gebildet aus $% C = 0.6 + \frac{% Nb + 2 \times \left(%V+%Ti\right)}{U ⁢ 4} + \frac{2 \times % Mo + % W}{U ⁢ 5}$
erfüllt ist, wobei die Zahlenwerte U4 = 6 bis 10 / U5 = 80 bis 100 sind.

Der auf einer Art Schnellstahllegierung basierende, hochverschleißfeste Werkzeugwerkstoff kann auf einfache Weise auf hohe Härtewerte vergütet werden und weist trotz hoher Härte überragende Zähigkeit auf. Besonders ausgeprägt ist die Verschleißfestigkeit der aus dieser Legierung gebildeten Schneidwerkzeuge, welche Werkzeuge dadurch eine besonders hohe Standzeit im groben und unterbrochenen Schnitt haben.

Das erfindungsgemäße Verfahren der genannten Art ist derart bestimmt, dass in einem ersten Schritt eine metallische, flüssige Legierung, enthaltend Niob/Tantal (Nb/Ta) mit einer Konzentration von 3.0 bis 18.0 Gew.-%, sowie einem Gehalt an Kohlenstoff und/oder Stickstoff, bei welcher keine Primärausscheidungen an Karbiden und/oder Nitriden oberhalb der Verdüsungstemperatur oder Liquidustemperatur gebildet werden, zu Pulvermaterial verdüst wird, wonach das Pulver einem Verfahren zur Erhöhung des Kohlenstoffgehaltes und/oder des Stickstoffgehaltes und/oder des Sauerstoffgehaltes unterworfen und im Folgenden einem Heißkompaktieren, insbesondere einem Heißisostatischen Pressen unterworfen wird, wobei der Pressling bzw. HIP-Körper alternativ einer Warmverformung und/oder einer Wärmebehandlung unterworfen wird.

Weil bei hohen Nb/Ta-Gehalten primäre Karbid- und Nitridausscheidungen gebildet werden können, ist es erfindungsgemäß wesentlich, in einer sonst vollständig zusammengesetzten, flüssigen Vorlegierung die Gehalte an Kohlenstoff und Stickstoff unter der Grenze für eine Ausscheidungsbildung zu halten und dieses Flüssigmetall, insbesondere mittels Stickstoffs, zu Pulvermaterial zu verdüsen. Ein derart erhaltenes, festes Metallpulver wird in der Folge bei erhöhter Temperatur durch geeignete Mittel gezielt aufgekohlt und/oder dessen Stickstoffgehalt und/oder Sauerstoffgehalt bis auf vorgesehene Gehalte erhöht. Ein derart in der Zusammensetzung nach der Erfindung eingestelltes Pulver wird in Behältnissen gemäß dem Stand der Technik eingeschlossen, kann durch Heißisostatisches Pressen (HIPen) oder Verformen bei hoher Temperatur kompaktiert und auf gewünschte Abmessungen gebracht werden.

Das erfindungsgemäße Verfahren hat den Vorteil, dass Werkstoffe mit hohem Karbid-Nitrid- oder Karbonitrid-Hartstoffanteil hergestellt werden können, wobei die Hartstoffpartikel geringe Durchmesser und homogene Verteilung in der Matrix haben. Die Matrixelemente können durch eine thermische Vergütung bzw. durch ein Härten und Anlassen des Werkstoffes diesem eine hohe Festigkeit vermitteln und ein Ausschalen oder Ausbrechen der größeren, optimierten Hartstoffteilchen weitestgehend verhindern. Dadurch wird eine besonders ausgeprägte Verschleißbeständigkeit des Werkstoffes erreicht.

Eine Aufkohlung und/oder eine Erhöhung des Stickstoffgehaltes bei Einstellung des Sauerstoffgehaltes des vorlegierten Metallpulvers kann gemäß der Erfindung durch beigemischten, elementaren Kohlenstoff und/oder durch eine Kohlenstoff und/oder Stickstoff und/oder Sauerstoff abgebende Atmosphäre, insbesondere bei erhöhter Temperatur vor oder bei einer Heißkompaktierung erfolgen.

In einer Ausgestaltung der Erfindung können dem Pulverwerkstoff auch weitere Hartstoffpartikel mit einer Größe von 2 bis 50 µm in einem Ausmaß bis 25 Vol.-% beigemischt werden, welche in der Folge für den gegebenen Werkstoff verschleißsenkend wirksam sind.

Anhand von lediglich Ausführungswege darstellenden Beispielen sollen im Vergleich mit bekannten Werkstoffen die Eigenschaften der erfindungsgemäßen Legierung näher dargestellt werden.

Tab. 1 auf Seite 11 zeigt die Zusammensetzung von zwei handelsüblichen, verschleißfesten Legierungen mit den Bezeichnungen X190 CrVMo 20 4 1, X90 CrVMo 18 1 1, von korrosionsfesten, erfindungsgemäßen Legierungen mit den Bezeichnungen A, B, C, und von Schneidwerkstoffen nach der Erfindung mit den Bezeichnungen D, E, F.

Die handelsüblichen Legierungen waren nach dem PM-Verfahren mit einer Verformung des HIP-Blockes (Heiß-Isostatisch-gepresst) von größer 6-fach hergestellt worden.

Pulver für die Proben mit der Bezeichnung A, B, C wurden aus Legierungen mit folgenden Hauptbestandteilen in Gew.-%:

| Bezeichnung | Si | Mn | Cr | Mo | V | W | Nb | Co | Fe |
|---|---|---|---|---|---|---|---|---|---|
| A | 0.43 | 0.42 | 11.92 | 2.21 | 0.08 | 0.07 | 9.02 | 0.08 | Rest |
| B | 0.51 | 0.44 | 16.41 | 2.19 | 0.09 | 0.07 | 9.56 | 0.05 | Rest |
| C | 0.43 | 0.42 | 11.92 | 2.21 | 0.05 | 0.06 | 9.02 | 0.08 | Rest |

durch Verdüsen mittels Stickstoffgas hergestellt.

Ein Verdüsen mit Stickstoff erfolgte weiters unter Verwendung von Schmelzen mit der Bezeichnung D, E, F mit den Hauptbestandteilen in Gew.-%:

| Bezeichnung | Si | Mn | Cr | Mo | V | W | Nb | Co | Fe |
|---|---|---|---|---|---|---|---|---|---|
| D | 0.3 | 0.4 | 4.15 | 2.94 | 1.52 | 2.13 | 3.34 | 0.12 | Rest |
| E | 0.28 | 0.35 | 3.95 | 2.84 | 1.47 | 2.23 | 3.45 | 8.21 | Rest |
| F | 0.37 | 0.33 | 3.58 | 4.1 | 1.84 | 5.07 | 10.73 | 7.07 | Rest |

Als Aufkohlungsmittel wurden versuchsweise für die Werkstoffe mit den Bezeichnungen A bis C verwendet:
CH₄ + O
Graphit (beigemischt) und Stickstoff + O
CH₄ + Stickstoff + O, wobei den Metallpulvern ca. 10% NbC mit einer Korngröße von 28µm beigemischt war.

Die Metallpulver der weiteren Legierungen D bis F wurden in den Versuchen mit folgenden Aufkohlungs- und Aufstickungsmitteln behandelt:
CO + CH₄ + IO
CO + N + O
Graphit + CO + N + O

Ein Auflegieren der Legierungspulver mit Kohlenstoff, Stickstoff und Sauerstoff erfolgte bei erhöhter Temperatur.

Das auflegierte Metallpulver wurde in der Folge unter Stickstoffatmosphäre in Stahlbehälter eingebracht und klopfverdichtet, wonach ein Verschweißen der Behälter und ein Heiß-Isostatisches-Pressen bei einer Temperatur von 1165°C erfolgte.

Nach einem Warmverformen des HIP-Blockes wurden dem Erzeugnis Proben entnommen, analysiert (Tab. 1) und untersucht, wobei wichtige Ergebnisse in Fig. 1 bis Fig. 3 wiedergegeben sind.

**Tab. 1**

| Bezeichnung | C | N | Si | Mn | Cr | Mo | V | W | Nb | Co |
|---|---|---|---|---|---|---|---|---|---|---|
| X190 CrVMo 20 4 1 | 1.9 | 0.2 | 0.7 | 0.3 | 20.0 | 1.0 | 4.0 | 0.6 | - | - |
| X90 CrVMo 18 1 1 | 0.9 | 0.01 | 0.4 | 0.4 | 18.0 | 1.1 | 1.0 | 0.06 | - | - |
| A | 1.45 | 0.18 | 0.42 | 0.41 | 11.76 | 2.18 | 0.08 | 0.07 | 8.9 | 0.08 |
| B | 2.3 | 0.19 | 0.5 | 0.43 | 16.05 | 2.14 | 0.09 | 0.07 | 9.35 | 0.05 |
| C | 1.45 | 0.18 | 0.42 | 0.41 | 11.76 | 2.18 | 0.05 | 0.06 | 8.9 | 0.08 |
| D | 1.3 | 0.08 | 0.3 | 0.4 | 4.1 | 2.9 | 1.5 | 2.1 | 3.3 | 0.12 |
| E | 1.4 | 0.07 | 0.28 | 0.35 | 3.9 | 2.8 | 1.45 | 2.2 | 3.4 | 8.1 |
| F | 2.45 | 0.08 | 0.36 | 0.32 | 3.5 | 4.0 | 1.8 | 4.95 | 10.48 | 6.9 |

Tab. 1 zeigt die chemische Zusammensetzung von bekannten Werkstoffen (X190 CrVMo 20 4 1 sowie X90 CrMoV 18 1 1) und jene von Stahlproben gemäß der Erfindung

### Korrosionsverhalten:

Das Korrosionsverhalten der Legierungen wurde anhand von Stromdichte-PotentialKurven an den Proben nach ASTM G65 in 1 n H₂SO₄, 20°C ermittelt, wobei eine Abschreckung derselben von 1100°C bzw. 1070°C und ein Anlassen bei 200°C erfolgten.

Wie aus Fig. 1 hervorgeht, weist im relevanten Potentialbereich von etwa -300mV bis +300mV die Vergleichslegierung X190 CrVMo 20 4 1 im Wesentlichen die höchste Passivstromdichte im Vergleich mit den erfindungsgemäß zusammengesetzten Proben A, B, C auf, was deren verbessertes Korrosionsverhalten offenbart.

Fig. 2 zeigt die Härte der unterschiedlich zusammengesetzten Legierungen nach einem Härten in Abhängigkeit von der Anlasstemperatur nach zweimaligem Anlassen.

Die jeweilige Härtetemperatur ist dem Bezeichnungsfeld für die Legierungen entnehmbar.

Im Vergleich mit X190 CrVMo 20 4 1 weisen die Werkstoffe A und C der erfindungsgemäßen Legierung eine vergleichbar niedrige Anlasshärte auf, weil deren jeweiliger Kohlenstoffgehalt einer verbesserten Korrosionsbeständigkeit wegen (siehe Fig.1) niedrig gewählt wurde.

Die Werkstoffhärte der Legierungen D, E und F liegen im Bereich von Anlasstemperaturen zwischen 500 und 600°C entscheidend höher, was eine deutliche Überlegenheit derselben für einen Einsatz von beispielsweise Schneid- und Formelementen offenlegt.

Fig. 3 zeigt das Verschleißverhalten der aus den Legierungen gefertigten Proben, ermittelt nach dem in VDI Fortschrittberichte "Stickstofflegierte Werkzeugstähle", Reihe 5, Nr. 188 (1990), S. 129 beschriebenen Stift-Scheibe-Test mit Flint 80er Körnung. Die Härten der Proben sind über den jeweiligen Balken in Fig. 3 angegeben. Sowohl die korrosionsbeständige Legierung B als auch die Legierungen E und F gemäß der Erfindung zeigen überragenden Widerstand gegen Verschleiß, was auf eine entsprechend günstige Wahl von Kohlenstoff- und Niobgehalten hinweist.

## Patentansprüche

1. Verfahren zur Herstellung eines verschleißbeständigen Werkstoffes, wobei in einem ersten Schritt eine metallische, flüssige Legierung, enthaltend Niob/Tantal (Nb/Ta) mit einer Konzentration von 3.0 bis 18.0 Gew.-%, sowie einem Gehalt an Kohlenstoff und/oder Stickstoff, bei welcher keine Primärausscheidungen an Karbiden und/oder Nitriden oberhalb der Verdüsungstemperatur oder Liquidustemperatur gebildet werden, zu Pulvermaterial verdüst wird, wonach das Pulver einem Verfahren zur Erhöhung des Kohlenstoffgehaltes und/oder des Stickstoffgehaltes und/oder des Sauerstoffgehaltes unterworfen und im Folgenden einem Heißkompaktieren, insbesondere einem heißlsostatischen Pressen unterworfen wird, oder wobei der Pressling bzw. HIP-Körper einer Warmverformung oder einer Wärmebehandlung unterworfen wird.

2. Verfahren nach Anspruch 1 zur Herstellung von verschleißbeständigen Werkstoffen, wobei das Pulver mit elementarem Kohlenstoff gemischt und/oder in einer Kohlenstoff und Stickstoff abgebenden Atmosphäre gegebenenfalls bei erhöhter Temperatur behandelt und nachfolgend kompaktiert wird.

3. Verschleißbeständiger Werkstoff mit hoher Korrosionsbeständigkeit, **hergestellt mit einem Verfahren nach einem der Ansprüche 1 oder 2,** enthaltend in Gew.-%:
| | | | |
|---|---|---|---|
| Kohlenstoff (C) | 0.5 | bis | 2.5 |
| Stickstoff (N) | 0.15 | bis | 0.6 |
| Sauerstoff (O) mehr als | 0.002 | bis | 0.25 |
| Silizium (Si) | 0.2 | bis | 1.5 |
| Mangan (Mn) | 0.3 | bis | 2.0 |
| Chrom (Cr) | 10.0 | bis | 20.0 |
| Niob/Tantal (Nb/Ta) | 3.0 | bis | 15.0 |
| Molybdän (Mo) | 0.5 | bis | 3.0 |
| Vanadin (V) | 0.1 | bis | 1.0 |
| Titan (Ti) | 0.001 | bis | 1.0 |
| Eisen (Fe) | Rest | | |
und herstellungsbedingte Verunreinigungen,
mit einem Gefüge, bestehend aus einer Metallmatrix und in diese eingelagert Hartphasen, mit der Maßgabe, dass die Hartphasen als Karbide und/oder Nitride und/oder Karbonitride und/oder Oxidkarbonitride gebildet sind und einen Durchmesser von höchstens 50 µm und mindestens 0.2 µm aufweisen,
mit der Maßgabe, dass der Zusammenhang von Kohlenstoffgehalt und der Konzentration von Niob/Tantal sowie Vanadin und Titan einen Wert, gebildet aus $% C = 0.3 + \frac{% Nb + 2 \times \left(%V+%Ti\right)}{U}$
erfüllt, wobei die Zahl U größer als 6, jedoch kleiner als 10 ist.

4. Verschleißbeständiger Werkstoff mit hoher Korrosionsbeständigkeit, **hergestellt mit einem Verfahren nach einem der Ansprüche 1 oder 2,** enthaltend in Gew.-%:
| | | | |
|---|---|---|---|
| Kohlenstoff (C) mehr als | 0.3 | bis | 1.0 |
| Stickstoff (N) | 1.0 | bis | 4.0 |
| Sauerstoff (O) mehr als | 0.002 | bis | 0.25 |
| Silizium (Si) | 0.2 | bis | 1.5 |
| Mangan (Mn) | 0.3 | bis | 1.5 |
| Chrom (Cr) | 10.0 | bis | 20.0 |
| Niob/Tantal (Nb/Ta) | 3.0 | bis | 15.0 |
| Molybdän (Mo) | 0.5 | bis | 3.0 |
| Vanadin (V) | 0.1 | bis | 1.0 |
| Titan (Ti) | 0.001 | bis | 1.0 |
| Eisen (Fe) | Rest | | |
und herstellungsbedingte Verunreinigungen,
mit einem Gefüge, bestehend aus einer Metallmatrix und in diese eingelagert Hartphasen, mit der Maßgabe, dass die Hartphasen als Karbide und/oder Nitride und/oder Karbonitride und/oder Oxidkarbonitride gebildet sind und einen Durchmesser von höchstens 50 µm und mindestens 0.2 µm aufweisen,
mit der Maßgabe, dass der Zusammenhang von Stickstoffgehalt und der Konzentration von Niob sowie Vanadin einen Wert, gebildet aus $% N = 0.3 + \frac{% Nb + 2 \times \left(%V+%Ti\right)}{U ⁢ 1}$
erfüllt, wobei die Zahl U1 größer als 4, jedoch kleiner als 8 ist.

5. Verschleißfester Werkstoff mit hoher Korrosionsbeständigkeit, **hergestellt mit einem Verfahren nach einem der Ansprüche 1 oder 2**, enthaltend in Gew.-%:
| | | | |
|---|---|---|---|
| Kohlenstoff (C) | 0.5 | bis | 3.0 |
| Stickstoff (N) | 0.15 | bis | 0.6 |
| Sauerstoff (O) mehr als | 0.002 | bis | 0.25 |
| Silizium (Si) | 0.2 | bis | 1.5 |
| Mangan (Mn) | 0.3 | bis | 2.0 |
| Chrom (Cr) | 10.0 | bis | 20.0 |
| Niob/Tantal (Nb/Ta) | 3.0 | bis | 15.0 |
| Molybdän (Mo) | 0.5 | bis | 3.0 |
| Vanadin (V) | 0.1 | bis | 1.0 |
| Titan (Ti) | 0.001 | bis | 1.0 |
| Eisen (Fe) | Rest | | |
mit herstellungsbedingten Verunreinigungen,
mit einem Gefüge, bestehend aus einer Metallmatrix und in diese eingelagert Hartphasen, mit der Maßgabe, dass die Hartphasen als Karbide und/oder Nitride und/oder Karbonitride und/oder Oxidkarbonitride gebildet sind und einen Durchmesser von höchstens 50 µm und mindestens 0.2 µm aufweisen,
mit der Maßgabe, dass der Zusammenhang von Kohlenstoffgehalt und der Konzentration von Niob, Vanadin, Titan und Chrom einen Wert, gebildet aus $% C = 0.3 + \frac{% Nb + 2 \times \left(%V+%Ti\right)}{U ⁢ 2} + \frac{Cr}{U ⁢ 3}$
erfüllt, wobei die Zahlenwerte U2 größer als 6, jedoch kleiner als 10 und U3 größer als 9, jedoch kleiner als 17 sind.

6. Verschleißbeständiger Werkstoff mit hoher Warmhärte und Zähigkeit, insbesondere für spanabhebende Werkzeuge, **hergestellt mit einem Verfahren nach einem der Ansprüche 1 oder 2,** enthaltend in Gew.-%:
| | | | |
|---|---|---|---|
| Kohlenstoff (C) | 1.0 | bis | 3.5 |
| Stickstoff (N) | 0.05 | bis | 0.4 |
| Sauerstoff (O) mehr als | 0.002 | bis | 0.25 |
| Silizium (Si) | 0.2 | bis | 1.5 |
| Mangan (Mn) | 0.3 | bis | 1.0 |
| Chrom (Cr) | 2.5 | bis | 6.0 |
| Niob/Tantal (Nb/Ta) | 3.0 | bis | 18.0 |
| Molybdän (Mo) | 2.0 | bis | 10.0 |
| Wolfram (W) | 0.1 | bis | 12.0 |
| Vanadin (V) | 0.1 | bis | 3.0 |
| Cobalt (Co) | 0.1 | bis | 12.0 |
| Eisen (Fe) | Rest | | |
mit herstellungsbedingten Verunreinigungen,
mit einem Gefüge, bestehend aus einer Metallmatrix und in diese eingelagert Hartphasen, mit der Maßgabe, dass die Hartphasen als Karbide und/oder Nitride und/oder Karbonitride und/oder Oxidkarbonitride gebildet sind und einen Durchmesser von höchstens 50 µm und mindestens 0.2 µm aufweisen,
mit der Maßgabe, dass der Zusammenhang von Kohlenstoffgehalt und der Konzentration von Niob/Tantal sowie Vanadin und Titan einen Wert, gebildet aus $% C = 0.6 + \frac{% NB + 2 \times \left(%V+%Ti\right)}{U ⁢ 4} + \frac{2 \times % Mo + % W}{U ⁢ 5}$
erfüllt, wobei die Zahlenwerte U4 = 6 bis 10 und U5 = 80 bis 100 sind.

7. Verschleißbeständiger Werkstoff nach einem der Ansprüche 3 bis 6, bei welchem die Matrix eine martensitische Gefügestruktur aufweist.

## Claims

1. A method for the production of a wear-resistant material, wherein in a first step, a metallic, liquid alloy, containing niobium/tantalum (Nb/Ta) at a concentration of 3.0 to 18.0% by weight, as well as a content of carbon and/or nitrogen, in which no primary separations of carbides and/or nitrides are formed above the atomization temperature, or the liquidus temperature, is atomized into powder material, whereupon the powder is subjected to a method for increasing the carbon content, and/or the nitrogen content, and/or the oxygen content, and subsequently to hot compacting, in particular a hot isostatic pressing, or wherein the compacted waste, or the HIP body, is subjected to thermoforming, or heat treatment.

2. The method according to claim 1 for the production of wear-resistant materials, wherein the powder is mixed with elemental carbon, and/or treated, optionally at an increased temperature, in an atmosphere releasing carbon and nitrogen, and subsequently compacted.

3. A wear-resistant material of high corrosion resistance, **produced using a method according to one of the claims 1 or 2,** containing, in % by weight:
| | |
|---|---|
| Carbon (C) | 0.5 to 2.5 |
| Nitrogen (N) | 0.15 to 0.6 |
| Oxygen (O) more than | 0.002 to 0.25 |
| Silicon (Si) | 0.2 to 1.5 |
| Manganese (Mn) | 0.3 to 2.0 |
| Chromium (Cr) | 10.0 to 20.0 |
| Niobium/Tantalum (Nb/Ta) | 3.0 to 15.0 |
| Molybdenum (Mo) | 0.5 to 3.0 |
| Vanadium (V) | 0.1 to 1.0 |
| Titanium (Ti) | 0.001 to 1.0 |
| Iron (Fe) | rest |
and production-related contaminations,
having a structure consisting of a metal matrix and hard phases embedded therein, provided that the hard phases are formed as carbides, and/or nitrides, and/or carbon nitrides, and/or oxicarbon nitrides, and have a diameter of not more than 50 µm, and at least 0.2 µm, provided that the correlation of carbon content and the concentration of niobium/tantalum, as well as vanadium and titanium meets a value, formed from $% C = 0.3 + \frac{% Nb + 2 \times \left(%V+%Ti\right)}{U ,}$
and the number U is greater than 6, but smaller than 10.

4. The wear-resistant material of high corrosion resistance, **produced using** a **method according to one of the claims 1 or 2,** containing, in % by weight:
| | |
|---|---|
| Carbon (C) more than | 0.3 to 1.0 |
| Nitrogen (N) | 1.0 to 4.0 |
| Oxygen (O) more than | 0.002 to 0.25 |
| Silicon (Si) | 0.2 to 1.5 |
| Manganese (Mn) | 0.3 to 1.5 |
| Chromium (Cr) | 10.0 to 20.0 |
| Niobium/tantalum (Nb/Ta) | 3.0 to 15.0 |
| Molybdenum (Mo) | 0.5 to 3.0 |
| Vanadium (V) | 0.1 to 1.0 |
| Titanium (Ti) | 0.001 to 1.0 |
| Iron (Fe) | rest |
and production-related contaminations,
having a structure consisting of a metal matrix and hard phases embedded therein, provided that the hard phases are formed as carbides, and/or nitrides, and/or carbon nitrides, and/or oxicarbon nitrides, and have a diameter of not more than 50 µm, and at least 0.2 µm, provided that the correlation of nitrogen content and the concentration of niobium, as well as vanadium, meets a value, formed from $% N = 0.3 + \frac{% Nb + 2 \times \left(%V+%Ti\right)}{U ⁢ 1 ,}$
and the number U1 is greater than 4, but smaller than 8.

5. The wear-resistant material of high corrosion resistance, **produced using a method according to one of the claims 1 or 2,** containing, in % by weight:
| | |
|---|---|
| Carbon (C) | 0.5 to 3.0 |
| Nitrogen (N) | 0.15 to 0.6 |
| Oxygen (O) more than | 0.002 to 0.25 |
| Silicon (Si) | 0.2 to 1.5 |
| Manganese (Mn) | 0.3 to 2.0 |
| Chromium (Cr) | 10.0 to 20.0 |
| Niobium/Tantalum (Nb/Ta) | 3.0 to 15.0 |
| Molybdenum (Mo) | 0.5 to 3.0 |
| Vanadium (V) | 0.1 to 1.0 |
| Titanium (Ti) | 0.001 to 1.0 |
| Iron (Fe) | rest |
having production-related contaminations with a structure consisting of a metal matrix, and hard phases embedded therein, provided that the hard phases are formed as carbides, and/or nitrides, and/or carbon nitrides, and/or oxicarbon nitrides, and have a diameter of not more than 50 µm, and at least 0.2 µm, provided that the correlation of carbon content and the respective concentration of niobium, vanadium, titanium, and chromium meets a value, formed from $% C = 0.3 + \frac{% Nb + 2 \times \left(%V+%Ti\right)}{U ⁢ 2} + \frac{Cr}{U ⁢ 3} ,$
Wherein the numeric values of U2 are greater than 6, but smaller than 10, and of U3 greater than 9, but smaller than 17.

6. The wear-resistant material of high thermal hardness and toughness, in particular for metal cutting tools, **produced using a method according to one of the claims 1 or 2**, containing, in % by weight:
| | |
|---|---|
| Carbon (C) | 1.0 to 3.5 |
| Nitrogen (N) | 0.05 to 0.4 |
| Oxygen (O) more than | 0.002 to 0.4 |
| Silicon (Si) | 0.2 to 1.5 |
| Manganese (Mn) | 0.3 to 1.0 |
| Chromium (Cr) | 2.5 to 6.0 |
| Niobium/tantalum (Nb/Ta) | 3.0 to 18.0 |
| Molybdenum (Mo) | 2.0 to 10.0 |
| Tungsten (W) | 0.1 to 12.0 |
| Vanadium (V) | 0.1 to 3.0 |
| Cobalt (Co) | 0.1 to 12.0 |
| Iron (Fe) | rest |
having production-related contaminations with a structure consisting of a metal matrix, and hard phases embedded therein, provided that the hard phases are formed as carbides, and/or nitrides, and/or carbon nitrides, and/or oxicarbon nitrides, and have a diameter of not more than 50 µm, and at least 0.2 µm, provided that the correlation of carbon content and the concentration of niobium/tantalum, as well as vanadium, titanium, meets a value, formed from $% C = 0.6 + \frac{% Nb + 2 \times \left(%V+%Ti\right)}{U ⁢ 4} + \frac{2 \times % Mo + % W}{U ⁢ 5} ,$
wherein the numeric values of U4 = 6 to 10 / U5 = 80 to 100.

7. The wear-resistant material according to one of the claims 3 to 6, in which the matrix has a martensitic structure.

## Revendications

1. Procédé de fabrication d'un matériau résistant à l'usure, dans lequel, dans une première étape, on pulvérise pour obtenir un matériau en poudre un alliage métallique liquide contenant du niobium/tantale (Nb/Ta) à une concentration de 3,0 à 18,0 % en poids, et contenant aussi du carbone et/ou de l'azote, alliage dans lequel aucun précipité primaire ne se forme sur les carbures et/ou les nitrures au-delà de la température d'atomisation ou de la température du liquidus, ce après quoi la poudre est soumise à un procédé pour l'augmentation de la teneur en carbone et/ou de la teneur en azote et/ou de la teneur en oxygène, puis est soumise à un compactage à chaud, en particulier à une compression isostatique à chaud, ou dans lequel l'ébauche, ou le corps HIP, est soumis à une déformation à chaud ou à un traitement thermique.

2. Procédé selon la revendication 1 pour la fabrication de matériaux résistants à l'usure, dans lequel la poudre est mélangée à du carbone élémentaire et/ou est traitée dans une atmosphère qui cède du carbone et de l'azote, éventuellement à une température élevée, puis est compactée.

3. Matériau résistant à l'usure ayant une grande résistance à la corrosion, fabriqué par un procédé selon l'une des revendications 1 ou 2, contenant, en % en poids :
| | |
|---|---|
| carbone (C) | 0,5 à 2,5 |
| azote (N) | 0,15 à 0,6 |
| oxygène (0) | > 0,002 à 0,25 |
| silicium (Si) | 0,2 à 1,5 |
| manganèse (Mn) | 0,3 à 2,0 |
| chrome (Cr) | 10,0 à 20,0 |
| niobium/tantale (Nb/Ta) | 3,0 à 15,0 |
| molybdène (Mo) | 0,5 à 3,0 |
| vanadium (V) | 0,1 à 1,0 |
| titane (Ti) | 0,001 à 1,0 |
| fer (Fe) | le reste |
et les impuretés dues au mode de fabrication,
présentant une structure constituée d'une matrice métallique et de phases dures incorporées dans cette dernière, à la condition que les phases dures soient formées sous forme de carbures et/ou de nitrures et/ou de carbonitrures et/ou d'oxydes-carbonitrures, et présentent un diamètre d'au plus 50 µm et d'au moins 0,2 µm, à la condition que la relation entre la teneur en carbone et la concentration en niobium/tantale, ainsi qu'en vanadium et titane, corresponde à une valeur formée par $% C = 0.3 + \frac{% Nb + 2 \times \left(%V+%Ti\right)}{U}$
dans laquelle le nombre U est supérieur à 6, mais inférieur à 10.

4. Matériau résistant à l'usure ayant une grande résistance à la corrosion, fabriqué par un procédé selon l'une des revendications 1 ou 2, contenant, en % en poids :
| | |
|---|---|
| carbone (C) | > 0,3 à 1,0 |
| azote (N) | 1,0 à 4,0 |
| oxygène (0) | > 0,002 à 0,25 |
| silicium (Si) | 0,2 à 1,5 |
| manganèse (Mn) | 0,3 à 1,5 |
| chrome (Cr) | 10,0 à 20,0 |
| niobium/tantale (Nb/Ta) | 3,0 à 15,0 |
| molybdène (Mo) | 0,5 à 3,0 |
| vanadium (V) | 0,1 à 1,0 |
| titane (Ti) | 0,001 à 1,0 |
| fer (Fe) | le reste |
et les impuretés dues au mode de fabrication,
présentant une structure constituée d'une matrice métallique et de phases dures incorporées dans cette dernière, à la condition que les phases dures soient formées sous forme de carbures et/ou de nitrures et/ou de carbonitrures et/ou d'oxydes-carbonitrures, et présentent un diamètre d'au plus 50 µm et d'au moins 0,2 µm, à la condition que la relation entre la teneur en azote et la concentration du niobium, ainsi que du vanadium, corresponde à une valeur formée par $% N = 0.3 + \frac{% Nb + 2 \times \left(%V+%Ti\right)}{U ⁢ 1}$
le nombre U1 étant supérieur à 4, mais inférieur à 8.

5. Matériau résistant à l'usure et ayant une grande résistance à la corrosion, fabriqué par un procédé selon l'une des revendications 1 ou 2, contenant, en % en poids :
| | |
|---|---|
| carbone (C) | 0,5 à 3,0 |
| azote (N) | 0,15 à 0,6 |
| oxygène (0) | > 0,002 à 0,25 |
| silicium (Si) | 0,2 à 1,5 |
| manganèse (Mn) | 0,3 à 2,0 |
| chrome (Cr) | 10,0 à 20,0 |
| niobium/tantale (Nb/Ta) | 3,0 à 15,0 |
| molybdène (Mo) | 0,5 à 3,0 |
| vanadium (V) | 0,1 à 1,0 |
| titane (Ti) | 0,001 à 1,0 |
| fer (Fe) | le reste |
et les impuretés dues au mode de fabrication,
présentant une structure constituée d'une matrice métallique et de phases dures incorporées dans cette dernière, à la condition que les phases dures soient formées sous forme de carbures et/ou de nitrures et/ou de carbonitrures et/ou d'oxydes-carbonitrures, et présentent un diamètre d'au plus 50 µm et d'au moins 0,2 µm, à la condition que la relation entre la teneur en carbone et la concentration du niobium, du vanadium, du titane et du chrome, corresponde à une valeur formée par $% C = 0.3 + \frac{% Nb + 2 \times \left(%V+%Ti\right)}{U ⁢ 2} + \frac{Cr}{U ⁢ 3}$
la valeur numérique U2 étant supérieure à 6, mais inférieure à 10, et la valeur numérique U3 étant supérieure à 9, mais inférieure à 17.

6. Matériau résistant à l'usure ayant une grande dureté à chaud et une grande ténacité, en particulier pour outils travaillant par enlèvement de copeaux, fabriqué par un procédé selon l'une des revendications 1 ou 2, contenant, en % en poids :
| | |
|---|---|
| carbone (C) | 1,0 à 3,5 |
| azote (N) | 0, 05 à 0,4 |
| oxygène (0) | > 0,002 à 0,25 |
| silicium (Si) | 0,2 à 1,5 |
| manganèse (Mn) | 0,3 à 1,0 |
| chrome (Cr) | 2,5 à 6,0 |
| niobium/tantale (Nb/Ta) | 3,0 à 18,0 |
| molybdène (Mo) | 2,0 à 10,0 |
| tungstène (W) | 0,1 à 12,0 |
| vanadium (V) | 0,1 à 3,0 |
| cobalt (Co) | 0,1 à 12,0 |
| fer (Fe) | le reste |
et les impuretés dues au mode de fabrication,
présentant une structure constituée d'une matrice métallique et de phases dures incorporées dans cette dernière, à la condition que les phases dures soient formées sous forme de carbures et/ou de nitrures et/ou de carbonitrures et/ou d'oxydes-carbonitrures, et présentent un diamètre d'au plus 50 µm et d'au moins 0,2 µm, à la condition que la relation entre la teneur en carbone et la concentration du niobium/tantale, ainsi que du vanadium et du titane, corresponde à une valeur formée par $% C = 0.6 + \frac{% NB + 2 \times \left(%V+%Ti\right)}{U ⁢ 4} + \frac{2 \times % Mo + % W}{U ⁢ 5}$
où la valeur numérique U4 est de 6 à 10 et celle de U5 est de 80 à 100.

7. Matériau résistant à l'usure selon l'une des revendications 3 à 6, dans lequel la matrice présente une structure martensitique.
